# EUROPÄISCHE PATENTSCHRIFT

(11) **EP 0 782 505 B1**
(45) Veröffentlichungstag und Bekanntmachung des Hinweises auf die Patenterteilung: **08.07.1998**
(21) Anmeldenummer: 95929746.6
(22) Anmeldetag: 31.08.1995
(51) Int. Cl.: B41M 5/38, B41M 5/035, B41M 5/03, B44C 1/17

(54) **ÜBERTRAGUNGSFOLIE**
TRANSFER FILM
FILM DE TRANSFERT

(30) Priorität: 22.09.1994 DE 4433858
(43) Veröffentlichungstag der Anmeldung: 09.07.1997
(73) Patentinhaber: LEONHARD KURZ GMBH & CO., 90763 Fürth (DE)
(72) Erfinder: SÜSS, Joachim, D-90768 Fürth (DE)
(74) Vertreter: LOUIS, PÖHLAU, LOHRENTZ & SEGETH
(86) Internationale Anmeldenummer: DE9501194
(87) Internationale Veröffentlichungsnummer: WO9609174

(56) Entgegenhaltungen:
- DE-A- 3 401 677
- US-A- 3 961 121
- US-A- 5 250 133

## Beschreibung

Die Erfindung betrifft eine Übertragungsfolie, bestehend aus einem Trägerfilm und wenigstens einer mittels Wärme und/oder Druck bereichsweise vom Trägerfilm ablösbaren und auf ein Substrat übertragbaren Farbschicht.

Derartige Übertragungsfolien sind aus der DE-A 3 401 677 und aus der US-A 3 961 121 bekannt.

Zur Dekoration von Substrat-Oberflächen werden in sehr großem Umfang sogenannte Heißprägefolien verwendet. Diese Folien umfassen einen Trägerfilm, auf dem eine Dekorschichtanordnung vorgesehen ist, die mittels Wärme und/oder Druck vom Trägerfilm ablösbar ist und auf das Substrat übertragen werden kann. Die Dekorschichtanordnung der Heißprägefolien besteht üblicherweise aus mehreren, verhältnismäßig stabilen Lackschichten und wird mittels einer besonderen Kleberschicht am Substrat festgelegt. Die Lackschichten werden dabei in einem Druckverfahren auf den Trägerfilm aufgebracht. Auf diese Weise ist es möglich, entsprechende Dekore zu erzeugen, die dann auf dem Substrat, das mit der Heißprägefolie dekoriert wird, erscheinen.

Zum Übertragen der Dekorschichtanordnungen von Heißprägefolien muß mit hinreichend großem Druck und ausreichender Temperatur gearbeitet werden, um ein sauberes Ablösen der zu übertragenden Bereiche der Dekorschichtanordnung auf das Substrat zu gewährleisten weil die Dekorschichtanordnung eine verhältnismäßig große Stabilität besitzt. Dies bedeutet, daß verhältnismäßig stabile Werkzeuge verwendet werden müssen. Eine Verarbeitung von Heißprägefolien in der beispielsweise von Thermodruckern her bekannten Weise ist nicht möglich, weil die Druckköpfe von Thermodruckern nicht die für die Übertragung der Dekorschichtanordnung von Heißprägefolien auf das Substrat erforderlichen Drücke und Temperaturen erreichen.

Es ist auch bereits bekannt, entsprechende Substrate, hauptsächlich Papier, im Wege des Thermotransferdrucks zu dekorieren, insbesondere zu beschriften. Auch hierbei wird von einem Trägerfilm eine entsprechende Thermotransferschicht auf das Substrat übertragen. Die bekannten Thermotransferschichten gestatten dabei ein Arbeiten mit verhältnismäßig kurzen Temperaturimpulsen und geringem Druck, was es gestattet, geeignete Druckköpfe mit feiner Auflösung zu bauen, die zudem, beispielsweise zur Erzeugung von Ziffern und Buchstaben, hinsichtlich der Anordnung der verschiedenen Dots laufend variiert werden können.

Heißprägefolien werden in jüngster Zeit in zunehmendem Umfang zur Aufbringung von Sicherheitsmerkmalen auf verschiedenste Substrate verwendet. Beispielsweise ist es bekannt, beugungsoptisch wirksame Feinstrukturen in der Dekorschichtanordnung einer Heißprägefolie auszubilden und sie in einem Heißprägeverfahren auf ein Substrat, z.B. ein Wertpapier, eine Kreditkarte, einen Ausweis od. dgl. zu übertragen. Bei diesen Anwendungsgebieten besteht des öfteren der Wunsch, das Wertdokument nicht nur mit dem Sicherheitsmerkmal zu versehen, welches für die ganze Serie von Wertdokumenten gleich ist. Darüberhinaus wird in einer Vielzahl von Fällen eine Individualisierung des Wertdokumentes gewünscht, beispielsweise durch Angabe des Namens des Inhabers eines Ausweises, durch Anbringung einer Kennziffer etc., wobei der individualisierende Zusatz (Name, Kennziffer etc.) leicht von Dokument zu Dokument zu verändern sein, jedoch nach dem Aufbringen auf das Dokument eine Änderung im Sinne einer Fälschung weitgehend verhindert werden soll.

Es wäre nun denkbar, zu diesem Zweck in einem ersten Arbeitsgang das Wertdokument mittels einer üblichen Heißprägefolie mit einem Sicherheitsmerkmal zu versehen und dann in einem zweiten Arbeitsgang die Individualisierung durch Aufbringung eines Wortes, einer Ziffernkombination od. dgl. im Thermotransferdruck vorzunehmen. Diese Vorgehensweise hat jedoch vor allem den Nachteil, daß vergleichsweise komplizierte Maschinen erforderlich sind, die das zu sichernde bzw. zu kennzeichnende Wertdokument von einer ersten Station, in der das Sicherheitsmerkmal mittels einer Heißprägefolie aufgebracht wird, in eine zweite Station transportieren, in welcher der Thermotransferdruck erfolgt. Dabei besteht vor allem auch das Problem einer einwandfreien Ausrichtung des Wertdokumentes bei Heißprägung und Thermotransferdruck, damit keine unerwünschten Verschiebungen der verschiedenen Sicherheitsmerkmale erfolgen, die eventuell dazu führen könnten, daß sich Sicherheitsmerkmale in unerwünschter Weise überlagern und dadurch Ausschuß erzeugt wird.

Der Erfindung liegt nun die Aufgabe zugrunde, eine Möglichkeit vorzuschlagen, um den maschinellen Aufwand zu vermindern, wenn ein Wertdokument einerseits mittels einer Heißprägefolie mit einem Dekorelement, beispielsweise einem Sicherheitsmerkmal, und andererseits mittels Thermotransferdrucks mit einem individualisierenden Kennzeichen versehen werden soll.

Zur Lösung dieser Aufgabe wird gemäß der Erfindung vorgeschlagen, eine Übertragungsfolie der eingangs erwähnten Art vorzusehen bzw. einzusetzen, die sich dadurch auszeichnet, daß auf der gleichen Seite des Trägerfilms in getrennten Feldern einerseits eine an sich von Heißprägefolien her bekannte Dekorschichtanordnung und andererseits eine für Thermotransferdruck geeignete Thermotransferschicht vorgesehen sind, und daß der Trägerfilm ein Kunststoffilm mit einer Dicke von 3,5 bis 19 µm ist.

Die Übertragungsfolie gemäß der Erfindung zeichnet sich somit dadurch aus, daß erstmals Übertragungslagen gleichzeitig auf einem Trägerfilm vorgesehen sind, die für unterschiedliche Übertragungsverfahren speziell geeignet sind, nämlich einerseits eine Dekorationsschichtanordnung für das Heißprägefverfahren und andererseits eine Thermotransferschicht für den Thermotransferdruck. Die Dekorationsschichtanordnung einerseits und die Thermotransferschicht andererseits sind jeweils in getrennten Feldern vorhanden, wobei "getrennt" nicht bedeuten muß, daß die verschiedenen Felder jeweils in Abstand voneinander angeordnet sind. Sie sollen nur deutlich voneinander abgegrenzt sein, können jedoch unmittelbar aneinander anschließen. Bei Verwendung einer derartigen Übertragungsfolie ist es nicht erforderlich, das Heißprägedekor einerseits und den Thermotransferdruck andererseits ausgehend von getrennten Übertragungsfolien auf das Substrat, z.B. Wertdokument, aufzubringen. Es wird vielmehr für beide Dekorations- bzw. Druckvorgänge die gleiche Übertragungsfolie verwendet, wodurch sich der maschinelle Aufwand gegenüber der Verwendung zweier getrennter Übertragungsfolien u.U. erheblich vermindern läßt. Es ist beispielsweise denkbar, daß die Heißprägung einerseits und der Thermotransferdruck andererseits im wesentlichen gleichzeitig bei stillstehender Übertragungsfolie erfolgen, wenn der für die Heißprägefolie erforderliche Stempel einerseits und der für den Thermotransferdruck erforderliche Druckkopf andererseits entsprechend angeordnet sind, beispielsweise in Transportrichtung der Übertragungsfolie nebeneinander.

Eine derartige Anordnung von Heißprägestempeln einerseits und Thermodruckkopf andererseits wird dann erleichtert, wenn bei der Übertragungsfolie, wie nach der Erfindung weiter vorgesehen, die Dekorschichtanordnung und die Thermotransferschicht streifenförmig angeordnet sind.

Es ist jedoch auch möglich, eine einwandfreie Ausrichtung der Dekorschichtanordnung gegenüber dem Heißprägestempel bzw. der Thermotransferschicht gegenüber dem Thermodruckkopf dadurch zu erreichen, daß auf dem Trägerfilm Passermarken vorgesehen sind, mittels derer gewährleistet wird, daß die Übertragungsfolie in die jeweils für die Übertragung der Dekorschichtanordnung bzw. der Thermotransferschicht richtige Position gebracht wird.

Einen besonders guten Schutz der auf das Substrat übertragenen Dekorschichtanordnung einerseits sowie des im Thermotransferdruck erzeugten Kennzeichens andererseits erreicht man dadurch, daß erfindungsgemäß zwischen dem Trägerfilm und der Dekorschichtanordnung sowie der Thermotransferschicht eine durchgehende, auf das Substrat übertragbare, transparente Schutzlackschicht vorgesehen ist. Diese Schutzlackschicht schützt Dekorschichtanordnung und Thermotransferschicht gegen mechanische Einwirkungen. Dadurch, daß die Schutzlackschicht durchgehend ist, werden auch Fälschungen erschwert, weil bereichsweise Veränderungen, in denen ja die Schutzlackschicht zerstört werden muß, zumindest mit geeigneten Instrumenten, z.B. einer Lupe, sichtbar werden.

Vor allem für den Einsatz bestimmter Thermodruckköpfe ist es zweckmäßig, wenn der Trägerfilm auf seiner der Dekorschichtanordnung und der Thermotransferschicht abgekehrten Seite eine, von Thermotransferfolien an sich bekannte, Gleitschicht trägt.

Ein besonderes Problem bei der Herstellung von Übertragungsfolien gem. der Erfindung stellt die Wahl des geeigneten Trägerfilms dar. Dieser darf, um einen sauberen Thermotransferdruck zu ermöglichen, nicht zu dick und zu steif sein. Andererseits muß er jedoch hinreichende thermische Stabilität und mechanische Festigkeit besitzen, um als Trägerfilm einer Heißprägefolie eingesetzt werden zu können, wo ja mit anderen Temperaturen und Drücken gearbeitet wird, als beim Thermotransferdruck. Um diese Anforderungen zu erfüllen, hat es sich nach der Erfindung als vorteilhaft erwiesen, als Trägerfilm einen Polyethylenterephthalatfilm zu verwenden.

Der Trägerfilm besitzt vorzugsweise eine Dicke von 5,5 bis 12 µm.

Wie bereits erwähnt, handelt es sich bei der erfindungsgemäß verwendeten Dekorschichtanordnung um eine an sich von Heißprägefolien her bekannte Anordnung, die zweckmäßig - ausgehend vom Trägerfilm - eine Schutzlackschicht, wenigstens eine dekorativ gestaltete Lackschicht sowie eine Kleberschicht umfaßt. Durch die Verwendung einer an sich bei Heißprägefolien üblichen Dekorschichtanordnung werden für die Übertragungsfolie gem. der Erfindung eine Vielzahl von Gestaltungsmöglichkeiten geschaffen. Beispielsweise kann die Dekorschichtanordnung durch Verwendung unterschiedlicher Farben der Lackschicht bestimmte Muster, Logos od. dgl. umfassen. In gleicher Weise kann die Dekorschichtanordnung aber auch eine optisch wirksame Struktur besitzen, in welchem Falle dann die Dekorschichtanordnung zumindest bereichsweise metallisiert sein sollte. Einzelheiten hinsichtlich der Ausbildung der Dekorschichtanordnung sollen hier jedoch nicht beschrieben werden, weil sie allgemein von Heißprägefolien her, insbesondere auch auf dem Sicherheitssektor, bekannt sind.

Weitere Merkmale, Einzelheiten und Vorteile der Übertragungsfolie gem. der Erfindung ergeben sich aus der folgenden Beschreibung eines Ausführungsbeispiels anhand der Zeichnung, in welcher ein Abschnitt einer Übertragungsfolie im Schnitt gezeigt ist. Dabei sei darauf hingewiesen, daß die Dicke der verschiedenen Schichten nicht maßstabsgetreu gezeigt ist, weil nur der prinzipielle Aufbau der Übertragungsfolie erläutert werden soll.

Die Übertragungsfolie gemäß dem Ausführungsbeispiel umfaßt einen Trägerfilm 1, bei dem es sich beispielsweise um einen Polyethylenterephthalat-Film einer Stärke von 3,5-19µm, vorzugsweise einer Stärke von 5,7-12µm handelt.

Dieser Trägerfilm ist auf seiner einen Seite mit einer Gleitschicht 2 versehen, die verhindern soll, daß der Trägerfilm am Druckkopf oder Prägestempel haften beibt.

Auf der der Gleitschicht gegenüberliegenden Seite ist der Trägerfilm 1 beim gezeigten Ausführungsbeispiel mit einer durchgehenden, transparenten Schutzlackschicht 3 versehen, auf die allerdings gegebenenfalls verzichtet werden kann. Es wäre auch denkbar, zwischen Schutzlackschicht 3 und Trägerfilm 1 eine von Heißprägefolien her bekannte Ablöseschicht vorzusehen, auf die jedoch verzichtet werden kann, wenn als Material für die Schutzlackschicht 3 ein Lack eingesetzt wird, der sich entsprechend leicht vom Trägerfilm 1 löst.

Die Schutzlackschicht 3 trägt ihrerseits beim gezeigten Ausführungsbeispiel drei verschiedene Elemente, nämlich eine insgesamt mit 4 bezeichnete Dekorschichtanordnung, eine Thermotransferschicht 5 sowie Passermarken 5.

Wie die Zeichnung deutlich erkennen läßt, sind die Dekorschichtanordnung 4 einerseits sowie die Thermotransferschicht 5 andererseits jeweils in getrennten Feldern der Oberfläche des Trägerfilms 1 angeordnet, wobei gemäß dem Ausführungsbeispiel zwischen den Feldern mit der Dekorschichtanordnung 4 einerseits und der Thermotransferschicht 5 andererseits ein Abstand vorhanden ist. Tatsächlich können die Felder jedoch auch so angeordnet sein, daß sie unmittelbar aneinander anstoßen.

Während die Thermotransferscnicht 5 üblicherweise nur eine Lage umfaßt und auch die Passermarken 6 nur von einer Lackschicht gebildet sind, umfaßt die Dekorschichtanordnung 4 üblicherweise mehrere Schichten, nämlich wenigstens eine dekorativ gestaltete Lackschicht, die beim gezeigten Ausführungsbeispiel aus den Lacken 7a und 7b, die ein bestimmtes Muster bilden, besteht, sowie eine Kleberschicht 8, die zur Festlegung der Dekorschichtanordnung 4 auf dem Substrat dient.

Die Dekorschichtanordnung 4 kann in von Heißprägefolien her bekannter Weise in unterschiedlichster Art gestaltet sein. Beispielsweise können die Lackschichten 7a und 7b nur verschiedene Farben besitzen, um auf diese Weise dekorative Effekte zu erzielen. Es ist jedoch auch denkbar, Lackschichten 7a und 7b mit unterschiedlicher Lichtdurchlässigkeit vorzusehen. Weiterhin wäre es z.B. auch möglich, die Grenzfläche 9 zwischen den Lackschichten 7a, 7b und der Schutzlackschicht 3 mit einer räumlichen Struktur zu versehen, um auf diese Weise bestimmte optische Effekte zu erzielen, beispielsweise Lichtbeugung etc. zu erreichen. In diesem Falle müßte die Grenzfläche 9 zweckmäßig mit einer Metallisierung versehen werden, um die optischen Effekte deutlich in Erscheinung treten zu lassen.

Die erfindungsgemäße Kombination einer HeißprägefolienDekorschichtanordnung 4 mit einer Thermotransferschicht 5 ergibt die Möglichkeit der Individualisierung. Beispielsweise können Dekorbilder, Firmenlogos oder sonstige Sicherheitsmerkmale in Form einer Dekorschichtanordnung auf Ausweisen, Etiketten, Wertpapieren etc. angebracht werden, die dann jeweils einzeln mit Hilfe der Thermotransferschicht mit einer individualisierenden Kennzeichnung versehen werden. Bei Verwendung der Übertragungsfolie gem. der Erfindung werden dabei im allgemeinen nacheinander einerseits in einer Heißprägeeinheit die Dekorschichtanordnung 4 und andererseits in einer Thermodruckereinheit die individualisiserende Kennzeichnung mittels der Thermotransferschicht 5 aufgebracht. Bei diesem Vorgang kann die Dekorschichtanordnung 4 im Heißprägeverfahren entweder insgesamt, aber auch nur bereichsweise auf das Substrat übertragen werden, wobei zweckmäßig derart vorgegangen wird, daß die Dekorschichtanordnung 4 bereits in sich entsprechend grafisch gestaltet ist, um insgesamt übertragen werden zu können. Die genaue Ausrichtung der Dekorschichtanordnung 4 einerseits und der zur Erzeugung der individualisierenden Kennzeichnung dienenden Thermotransferschicht 5 andererseits erfolgt mit Hilfe der Passermarken 6, die üblicherweise nicht auf das Substrat mit übertragen werden.

Als Substrate können die unterschiedlichsten Materialien verwendet werden, beispielsweise Kunststoffkarten aus PVC, PC, PET etc.. Auch Kunststoff- oder Papieretiketten oder Wertpapiere können entsprechend dekoriert werden.

Nachstehend werden Beispiele der Zusammensetzungen bzw. Rezepturen für die einzelnen, auf dem Trägerfilm 1 angeordneten Schichten angegeben:

| Gleitschicht 2: Dicke 0,1-1,0µm | |
|---|---|
| Methylethylketon | 800 |
| Cyclohexanon | 120 |
| Celluloseacetopropionat (Fp: 210°C) | 65 |
| Polyvinylidenfluorid (d=1,7 g/cm³) | 15 |

| Schutzlackschicht 3: Dicke 0,4-2,0µm | |
|---|---|
| Methylethylketon | 300 |
| Ethylacetat | 300 |
| Cyclohexanon | 100 |
| Acrylatcopolymer (Fp: 180°C) | 120 |
| Kolophoniumharz (Fp: 160°C) | 100 |
| Silikonmodifizierter Polyester (d_{25°C}=1.25) | 5 |
| Polyethylenwachs (Erweichungspkt.:140°C, 20% dispergiert in Xylol) | 75 |

| Thermotransferschicht 5: Dicke 1,0-4,0µm | |
|---|---|
| Methylethylketon | 200 |
| Toluol | 150 |
| Butylacetat | 100 |
| Ethylen-Vinylacetat-Copolymer (Fp: 100°C) | 80 |
| Maleinatharz (Fp: 95°C) | 120 |
| Ketonharz (Fp: 110°C) | 120 |
| Dispergieradditiv (hochmolekulares Copolymer, 40%; Aminzahl: 20) | 20 |
| SiO₂ | 10 |
| Pigment(e) (anorganisch und/oder organisch) | 200 |
| (Als anorganische Pigmente können Ruß, Eisenoxidpigmente, als organische Pigmente Monoazopigmente bzw. Phthalocyaninpigmente verwendet werden). | |

| Dekorlacke 7a, 7b: Dicke 1,0-10,0µm | |
|---|---|
| Methylethylketon | 300 |
| Ethylacetat | 100 |
| Butylacetat | 50 |
| Cyclohexanon | 80 |
| Polymethylmethacrylat (Tg=50°C) | 70 |
| Vinylchlorid-/Vinylacetat Copolymer (Erweichungspkt. 115°C, Säurezahl: 10-15) | 70 |
| Polyesterharz (Erweichungspkt. 103°C) | 60 |
| Dispergieradditiv (hochmolekulares Copolymer, 40%; Aminzahl: 20) | 30 |
| SiO₂ | 10 |
| Pigment(e) (anorganisch und/oder organisch) | 230 |
| (Beispiele für in diesem Zusammenhang verwendbare anorganische Pigmente sind Titandioxid und Eisenoxidpigmente. Als organische Pigmente kommen in Frage Phthalocyanin-, Chinacridon- und Azopigmente). | |

| Kleberschicht 8: Dicke 0,5-3,0µm | |
|---|---|
| Methylethylketon | 500 |
| Toluol | 280 |
| Vinylchlorid-Terpolymer (Tg=89°C) | 120 |
| Butylmethacrylat-/Methylmethacrylat-Copolymer (Tg=65°C) | 70 |
| SiO₂ | 30. |

## Patentansprüche

1. Übertragungsfolie, bestehend aus einem Trägerfilm und wenigstens einer mittels Wärme und/oder Druck bereichsweise vom Trägerfilm ablösbaren und auf ein Substrat übertragbaren Farbschicht,
**dadurch gekennzeichnet,**
daß auf der gleichen Seite des Trägerfilms (1) in getrennten Feldern einerseits eine an sich von Heißprägefolien her bekannte Dekorschichtanordnung (4) und andererseits eine für Thermotransferdrucke mittels eines Thermodruckkopfes geeignete Thermotransferschicht (5) vorgesehen sind, und daß der Trägerfilm (1) ein Kunststoffilm mit einer Dicke von 3,5 bis 19 µm ist.

2. Übertragungsfolie nach Anspruch 1,
**dadurch gekennzeichnet**,
daß auf dem Trägerfilm Passermarken (6) vorgesehen sind.

3. Übertragungsfolie nach Anspruch 1 oder 2,
**dadurch gekennzeichnet,**
daß die Dekorschichtanordnung (4) und die Thermotransferschicht (5) streifenförmig angeordnet sind.

4. Übertragungsfolie nach einem der vorhergehenden Ansprüche,
**dadurch gekennzeichnet,**
daß zwischen dem Trägerfilm (1) und der Dekorschichtanordnung (4) sowie der Thermotransferschicht (5) eine durchgehende, auf das Substrat übertragbare transparente Schutzlackschicht (3) vorgesehen ist.

5. Übertragungsfolie nach einem der vorhergehenden Ansprüche,
**dadurch gekennzeichnet,**
daß der Trägerfilm (1) auf seiner der Dekorschichtanordnung (4) und der Thermotransferschicht (5) abgekehrten Seite eine Gleitschicht (2) trägt.

6. Übertragungsfolie nach einem der vorhergehenden Ansprüche,
**dadurch gekennzeichnet,**
daß der Trägerfilm (1) ein Polyethylenterephtalatfilm ist.

7. Übertragungsfolie nach einem der vorhergehenden Ansprüche,
**dadurch gekennzeichnet,**
daß der Trägerfilm (1) eine Dicke von 5,5 bis 12 µm besitzt.

8. Übertragungsfolie nach einem der vorhergehenden Ansprüche,
**dadurch gekennzeichnet,**
daß die Dekorschichtanordnung (4) ausgehend vom Trägerfilm (1) eine Schutzlackschicht (3), wenigstens eine dekorativ gestaltete Lackschicht(7a, 7b) sowie eine Kleberschicht (8) umfaßt.

## Claims

1. Transfer film composed of a supporting film and at least one colour layer which can be transferred to a substrate and areas of which can be released from the supporting film by means of heat and/or pressure, characterized in that, on the same side of the supporting film (1) and in separate regions, there are provided on the one hand a decorative layer arrangement (4) known per se from hot-stamping foils, and on the other hand a thermal transfer layer (5) suitable for thermal transfer prints using a thermal printing head, and that the supporting film (1) is a plastics film with a thickness of from 3.5 to 19 µm.

2. Transfer film according to Claim 1, characterized in that register marks (6) are provided on the supporting film.

3. Transfer film according to Claim 1 or 2, characterized in that the decorative layer arrangement (4) and the thermal transfer layer (5) are arranged in the shape of stripes.

4. Transfer film according to one of the preceding claims, characterized in that, between the supporting film (1) and the decorative layer arrangement (4) and also the thermal transfer layer (5), a continuous transparent protective coating (3) is provided which can be transferred onto the substrate.

5. Transfer film according to one of the preceding claims, characterized in that the supporting film (1), on its side facing away from the decorative layer arrangement (4) and the thermal transfer layer (5), carries a lubricating layer (2).

6. Transfer film according to one of the preceding claims, characterized in that the supporting film (1) is a polyethylene terephthalate film.

7. Transfer film according to one of the preceding claims, characterized in that the supporting film (1) has a thickness of from 5.5 to 12 µm.

8. Transfer film according to one of the preceding claims, characterized in that the decorative layer arrangement (4) encompasses, starting from the supporting film (1), a protective coating (3), at least one decoratively designed coating (7a, 7b) and also an adhesive layer (8).

## Revendications

1. Feuille de transfert, comprenant un film support et au moins une couche de couleur détachable du film support par endroits au moyen de chaleur et/ou pression et transférable sur un substrat, caractérisée en ce qu'il est prévu sur le même côté du film support (1), dans des zones séparées, d'une part un dispositif à couche décorative (4) connu par des feuilles estampées à chaud et d'autre part une couche de transfert thermique (5) appropriée pour des thermo-impressions par transfert au moyen d'un bouton de thermo-impression, et en ce que le film de support (1) est un film plastique avec une épaisseur de 3, 5 à 19 µm.

2. Feuille de transfert selon la revendication 1, caractérisée en ce que des points de repère (6) sont prévus sur le film support.

3. Feuille de transfert selon la revendication 1 ou 2, caractérisée en ce que le dispositif à couche décorative (4) et la couche de transfert thermique (5) sont disposées en forme de bandes.

4. Feuille de transfert selon l'une quelconque des revendications précédentes, caractérisée en ce qu'il est prévu une couche de laque de protection (3) continue, transférable sur le substrat et transparente, entre le film support (1) et le dispositif à couche décorative (4) ainsi que la couche de transfert thermique (5).

5. Feuille de transfert selon l'une quelconque des revendications précédentes, caractérisée en ce que le film support (1) porte une couche de glissement (2) sur son côté opposé au dispositif à couche décorative (4) et à la couche de transfert thermique (5).

6. Feuille de transfert selon l'une quelconque des revendications précédentes, caractérisée en ce que le film support (1) est un film de polyéthylène-téréphtalate.

7. Feuille de transfert selon l'une quelconque des revendications précédentes, caractérisée en ce que le film support (1) a une épaisseur de 5, 5 à 12 µm.

8. Feuille de transfert selon l'une quelconque des revendications précédentes, caractérisée en ce que le dispositif à couche décorative (4) comprend en partant du film support (1) une couche de laque de protection (3), au moins une couche de laque (7a, 7b) conçue de façon décorative et une couche de colle (8).
